# EUROPÄISCHE PATENTSCHRIFT

(11) **EP 3 287 021 B1**
(45) Veröffentlichungstag und Bekanntmachung des Hinweises auf die Patenterteilung: **09.09.2020**
(21) Anmeldenummer: 17183310.6
(22) Anmeldetag: 26.07.2017
(51) Int. Cl.: A24F 47/00, H05B 3/26, H05B 3/46

(54) **HEIZELEMENTE FÜR ELEKTRONISCHE ZIGARETTEN**
HEATING ELEMENTS FOR ELECTRONIC CIGARETTES
RÉSISTANCES CHAUFFANTES POUR CIGARETTES ÉLECTRONIQUES

(30) Priorität: 23.08.2016 DE 102016115574
(43) Veröffentlichungstag der Anmeldung: 28.02.2018
(73) Patentinhaber: SCHOTT AG, 55122 Mainz (DE)
(72) Erfinder: PEUCHERT, Ulrich, 55294 Bodenheim (DE); WINTERSTELLER, Fritz, 83317 Teisendorf (DE); KLUGE, Michael, 63073 Offenbach am Main (DE)
(74) Vertreter: Blumbach · Zinngrebe Patentanwälte PartG mbB

(56) Entgegenhaltungen:
- EP-A1- 2 316 286
- DE-A1-102012 212 351
- DE-U1-202013 100 606
- US-A1- 2008 083 744

## Beschreibung

### Gebiet der Erfindung

Die Erfindung betrifft im Allgemeinen ein Heizelement für Heißanwendungen. Im Speziellen betrifft die Erfindung ein Heizelement zur geregelten Erwärmung und Verdampfung von verdampfbaren und/oder tabakhaltigen Substanzen in elektronischen Zigaretten.

Elektronische Zigaretten, im Folgenden auch als E-Zigaretten bezeichnet, finden im zunehmenden Maße als Alternative zu Tabakzigaretten Verwendung. Typischerweise weisen E-Zigaretten hierbei ein Mundstück sowie eine Verdampfereinheit umfassend ein Heizelement auf.

Das Heizelement erhitzt hierbei eine verdampfbare Flüssigkeit, so dass diese vom Anwender inhaliert werden kann. Diese Flüssigkeit kann bereits Nikotin enthalten. Alternativ ist die Flüssigkeit nikotinlos. Hierbei kann das sich bildende Aerosol dann einen nikotinhaltigen und nikotinlässigen Körper durchfluten.

So sind aus dem Stand der Technik beispielsweise lanzenförmige Heizelemente bekannt. Diese werden in ein speziell designtes Tabakstück gesteckt und somit in Kontakt mit den zu verdampfenden Substanzen gebracht und heizen diese auf Temperaturen im Bereich von 50°C bis 350°C auf. Hierdurch kommt es zu einer Aerosolbildung. Entsprechende Heizlanzen können dabei aus einem Heizdraht ohne Trägermaterial bestehen. Nachteilig ist hierbei jedoch, dass auf Grund der benötigten mechanischen Stabilität des Heizelements die Abmessungen des Heizelements nicht beliebig klein gestaltet werden können. Des Weiteren verschmutzen entsprechende Heizelemente bei der Benutzung leicht.

Im Stand der Technik werden daher alternativ Heizlanzen beschrieben, deren Heizleiterstrukturen auf einem Trägermaterial aufgebracht sind. Diese Heizlanzen weisen keramische Trägermaterialien auf, da diese neben einer hohen Temperaturstabilität eine elektrische Isolierung aufweisen. So werden in der EP 2 469 969 Heizlanzen mit Trägermaterialien auf der Basis von ZrO₂-Keramiken beschrieben.

Nachteilig bei der Verwendung von keramischen Trägermaterialien ist jedoch neben den hohen Herstellungskosten deren hohe Oberflächenrauhigkeit sowie Porosität. Rauheit und Porosität wirken sich hierbei nachteilig auf die in Form einer leitfähigen Beschichtung aufgebrachten Heizleiterstrukturen auf. So wirkt sich die die raue Oberfläche nachteilig auf die Anhaftung der leitfähigen Beschichtung auf dem Trägermaterial aus.

Des Weiteren weisen die bekannten keramischen Trägermaterialien eine hohe Wärmeleitfähigkeit auf. Dies ist für die Verwendung in einem Heizelement nachteilig, da somit die im Heizbereich des Heizelements erzeugte Wärme nicht gezielt an das zu erhitzende Medium abgegeben werden kann, sondern eine Wärmeableitung durch die Keramik erfolgt und die so abgeleitete Wärme somit nicht mehr für die Verdampfung bzw. Erwärmung der Substanzen zur Verfügung steht. Entsprechend muss mehr Heizleistung durch das Heizelement aufgebracht werden, was sich nicht nur nachteilig auf den Energieverbrauch und somit beispielsweise auf die Batterie- bzw. Akkulaufzeit der E-Zigarette auswirkt, sondern auch zu einer Temperaturerhöhung innerhalb der E-Zigarette führen und sich somit nachteilig auf die Lebensdauer des Heizelements auswirken kann.

In einem alternativen Aufbau einer E-Zigarette kann das Heizelement innerhalb der E-Zigarette auch so angeordnet werden, dass dieses nicht direkt in das Tabakstück bzw. die zu verdampfenden Substanzen eingebracht werden, sondern das Tabakstück bzw. ein Reservoir mit den zu verdampfenden Substanzen zylinderförmig umschließen. Eine entsprechende Anordnung wird beispielsweise in der US 2005/0172976 beschrieben. Derartige externe Heizelemente bieten den Vorteil, dass die zu verdampfenden Substanzen bzw. Tabakstücke einfacher ausgetauscht werden können.
Auf Grund der gewünschten geringen Abmessungen der E-Zigaretten, die typischerweise den Abmessungen konventioneller Tabakzigaretten nachempfunden werden, ergeben sich bei einer derartigen Anordnung des Heizelements sehr geringe Durchmesser und somit Biegeradien. Da es sich bei dem Trägermaterial zudem um einen elektrischen Isolator handeln muss, werden bislang als Trägermaterial nur Hochleistungskunststoffe wie beispielsweise Polyimide oder Polyamide verwendet.

Bei diesen Anordnungen werden Leistungsfähigkeit sowie Lebensdauer des Heizelements durch die relativ geringe Temperaturbeständigkeit der Kunststoffe limitiert. Zudem kann es durch die in der E-Zigarette verwendeten organischen Lösungsmitteln zu Auslaugungseffekten kommen. Dies ist zum einen in Hinblick auf die Lebensdauer des Heizelementes nachteilig. Zudem können so Bestandteile des Trägermaterials im organischen Lösungsmittel gelöst und vom Anwender inhaliert werden.

Ein Heizelement aus dem Stand der Technik ist aus EP 2 316 286 A1 bekannt, das einen Träger aufweist, der aus einem beliebigen Material besteht, unter anderem auch aus gewöhnlichem Glas.

### Aufgabe der Erfindung

Eine Aufgabe der Erfindung besteht daher darin, ein Heizelement, insbesondere zur Verwendung in E-Zigaretten, bereit zu stellen, welches neben einer hohen Heizperformance und einer hohen Lebensdauer auch in einer Vielzahl von E-Zigaretten mit unterschiedlichen Aufbauten eingesetzt werden kann.

### Beschreibung der Erfindung

Die Aufgabe der Erfindung wird bereits durch den Gegenstand der unabhängigen Ansprüche gelöst. Vorteilhafte Ausführungsformen und Weiterbildungen sind Gegenstand der Unteransprüche.

Das erfindungsgemäße Heizelement ist insbesondere zur Verwendung in einer E-Zigarette geeignet und umfasst zumindest ein Trägermaterial aus chemisch gehärtetem Glas und metallische Heizleiterstrukturen.

Das Trägermaterial aus Glas weist hierbei eine hohe Temperaturstabilität von mehr als 300°C oder sogar mehr als 400°C auf. Dies wird beispielsweise bei der Verwendung von Gläsern mit einer hohen Glasübergangstemperatur T_{g} erreicht.

Gleichzeitig weist das Trägermaterial eine sehr geringe thermische Leitfähigkeit von < 2 W/(K*m). Die geringe thermische Leitfähigkeit sowie die geringe Wärmekapazität des Trägermaterials verringern bzw. verhindern hierbei die Ausbreitung der vom Heizelement erzeugten Wärme im Trägermaterial und ermöglichen so eine gezielte Wärmeleitung vom Heizelement zu den zu verdampfenden Substanzen. Gemäß einer vorteilhaften Ausführungsform der Erfindung weist das Trägermaterial eine Wärmeleitfähigkeit < 1,8 W/(K*m) oder sogar < 1,5 W/(K*m) auf.

Gleichzeitig beträgt die spezifische Wärmekapazität des Trägermaterials weniger als 1200 J/K*kg, bevorzugt sogar weniger als 1000 J/K*kg. Durch die geringe Wärmekapazität wird gewährleistet, dass die im Heizelement erzeugte Wärme schnell und möglichst vollständig zu den zu verdampfenden Substanzen geleitet wird. Dies ist in Hinblick auf den Energiebedarf beim Verdampfungsvorgang vorteilhaft. Gleichzeitig wird somit auch eine übermäßige Erwärmung des Heizelementes vermieden, was sich vorteilhaft auf dessen Lebensdauer auswirkt.

Somit sind bevorzugt sowohl eine geringe Wärmeleitfähigkeit wie auch eine geringe Wärmekapazität des Trägermaterials notwendig, um eine gute Heizperformance des Heizelementes zu erreichen. Eine Weiterbildung der Erfindung sieht daher vor, dass das Heizelement eine FOM für das Produkt von Wärmeleitfähigkeit und Wärmekapazität $FOM = Wärmeleitfähigkeit * spezifische Wärmekapazität$ von kleiner als 1800 J²/K²*m*s*kg oder sogar kleiner als 1500 J²/K²*m*s*kg, besonders bevorzugt sogar kleiner als 1200 J²/K²*m*s*kg, ganz besonders bevorzugt sogar kleiner als 1000 J²/K²*m*s*kg bei beispielhaften Temperaturen 20-100°C aufweist. Im Unterschied zum erfindungsgemäßen Trägermaterial weisen dagegen die bislang im Stand der Technik als Trägermaterialien beschriebenen Keramiken höhere Wärmeleitfähigkeiten bzw. Wärmekapazitäten auf. So liegen beispielsweise bei Al₂O₃-Keramiken die Wärmeleitfähigkeiten bei 20 -30 W/K*m und somit um Faktor 20 höher als bei den erfindungsgemäßen Trägermaterialien. ZrO₂ Keramiken weisen mit 2- 3 W/K*m immerhin noch um mindestens Faktor 1,5 höhere Werte gegenüber Glas auf.

Das Trägermaterial sorgt für die mechanische Stabilität des Heizelements. Auf der bzw. auf einer Oberfläche des Trägermaterials sind metallische Heizleiterstrukturen aufgebracht. Diese können beispielsweise in Form einer Beschichtung auf das Trägermaterial aufgebracht werden. Da das erfindungsgemäße Trägermaterial eine sehr glatte Oberfläche aufweist und die Rauheit Rₐ kleiner als 500 nm oder sogar kleiner als 250 nm, besonders bevorzugt sogar kleiner 20nm beträgt, kann zwischen Trägermaterial und metallischen Heizleiterstrukturen eine besonders gute Anhaftung erzielt werden. Dies äußert sich beispielsweise in einer hohen mechanischen Beständigkeit des Heizelements.

Auf Grund der hohen mechanischen Festigkeit des verwendeten Trägermaterials kann dieses entsprechend dünn ausgebildet sein. Dies ermöglicht eine besonders kompakte Bauweise des Heizelementes sowie der gesamten E-Zigarette.

Bei der Herstellung der erfindungsgemäßen Heizelemente kann das Glas durch Ziehprozesse in die gewünschte Form bzw. Geometrie gebracht werden. Dies ermöglicht neben einer flexiblen Anpassung des Trägermaterials an den jeweiligen Aufbau der E-Zigarette auch eine kostengünstige Herstellung der Heizelemente.

Gemäß einer Ausführungsform der Erfindung ist das Trägermaterial als Rohr oder Stab mit einem Durchmesser < 20 mm ausgebildet. Das Rohr bzw. der Stab kann dabei einen runden, elipsoiden, drei- oder mehrwinkligen Querschnitt aufweisen. Das Trägermaterial kann auch in Form eines hohlen Glasprofils ausgebildet sein. Die entsprechenden Glasrohre bzw. -stäbe können durch Ziehprozesse erhalten werden. In einer Weiterbildung der Ausführungsform weisen die Glasrohre eine Wandstärke von weniger als 5 mm auf. Gemäß einer weiteren Ausführungsform der Erfindung ist das Glas des Trägermaterials als Dünn- oder Dünnstglas ausgebildet und weist eine Dicke von weniger als 2000 µm, weniger als 1000 µm oder sogar weniger als 500 µm auf. Das Trägermaterial kann hierbei als Flachglas ausgebildet sein. Sogar die Verwendung von Dünngläsern mit Dicken von weniger als 100 µm oder sogar weniger als 50 µm als Trägermaterial ist möglich.

In einer Weiterbildung dieser Ausführungsform wird das Dünnglas dagegen in eine Glasrolle mit einem Durchmesser < 20 mm überführt. Dies kann beispielsweise durch ein Aufrollen des entsprechenden Flachglases erfolgen. Hierbei können auch Trägermaterialien in Form von Dünnglasrollen mit einem Durchmesser von weniger als 10 mm erhalten werden.

Als für die Verwendung als Trägermaterial geeignete Gläser haben sich insbesondere Silikatgläser, Borosilikatgläser, Aluminiumsilikatgläser oder Aluminiumborosilikatgläser herausgestellt. Auch daraus über Temperaturbehandlung entwickelte Glaskeramiken sind einsetzbar.

Als Silikatgläser können auch Borosilikatgläser wie Zn-Ti-Borosilikatgläser, Zn-Silikatgläser oder auch Natriumsilikatgläser mit einem hohen SiO₂-Gehalt verwendet werden.

Eine Ausführungsform der Erfindung sieht vor, dass alkalihaltige Borosilikatgläser mit folgenden Bestandteilen (in Gew%-%) als Trägerglas verwendet werden:

| | |
|---|---|
| SiO₂ | 70 bis 85 |
| B₂O₃ | 0 bis 15 |
| Al₂O₃ | 1 bis 10 |
| Na₂O | 1 bis 10 |
| K₂O | 0 bis 5 |
| CaO | 0 bis 5, bevorzugt ≥ 0,1. |

In einer weiteren Ausführungsform der Erfindung enthält das Glas folgende Bestandteile (Angaben in mol-%):

| | |
|---|---|
| SiO₂ | 64 bis 78 |
| Al₂O₃ | 5 bis 14 |
| Na₂O | 4 bis 12 |
| K₂O | 0 bis 5 |
| MgO | 0 bis 14 |
| CaO | 1 bis 12 |
| ZrO₂ | 0 bis 2 |
| TiO₂ | 0 bis 4,5 |

mit
Al₂O₃/Na₂O ≥ 1 mol-% und
∑SiO₂ + Al₂O₃ ≤ 82 mol-%

In einer weiteren Ausführungsform der Erfindung enthält das Glas folgende Bestandteile (Angaben in Gew%):

| | |
|---|---|
| SiO₂ | 50 bis 65 |
| Al₂O₃ | 15 bis 20 |
| B₂O₃ | 0 bis 6 |
| Li₂O | 0 bis 6 |
| Na₂O | 8 bis 15 |
| K₂O | 0 bis 5 |
| MgO | 0 bis 5 |
| CaO | 0 bis 7, bevorzugt 0 bis 1 |
| ZnO | 0 bis 4, bevorzugt 0 bis 1 |
| ZrO₂ | 0 bis 4 |
| TiO₂ | 0 bis 1, bevorzugt im wesentlichen TiO₂-frei |

In einer weiteren Ausführungsform der Erfindung enthält das Glas folgende Bestandteile (Angaben in Gew%):

| | |
|---|---|
| SiO₂ | 30 bis 85 |
| B₂O₃ | 3 bis 20 |
| Al₂O₃ | 0 bis 15 |
| Na₂O | 3 bis 15 |
| K₂O | 3 bis 15 |
| ZnO | 0 bis 12 |
| TiO₂ | 0,5 bis 10 |
| CaO | 0 bis 0,1 |

In einer weiteren Ausführungsform der Erfindung enthält das Glas folgende Bestandteile (Angaben in Gew%):

| | |
|---|---|
| SiO₂ | 55 bis 75 |
| Na₂O | 0 bis 15 |
| K₂O | 2 bis 14 |
| Al₂O₃ | 0 bis 15 |
| MgO | 0 bis 4 |
| CaO | 3 bis 12 |
| BaO | 0 bis 15 |
| ZnO | 0 bis 5 |
| TiO₂ | 0 bis 2 |

In einer weiteren Ausführungsform der Erfindung enthält das Glas folgende Bestandteile (Angaben in Gew%):

| | |
|---|---|
| SiO₂ | 50 bis 70 |
| Na₂O | 0 bis 5 |
| K₂O | 0 bis 5 |
| Al₂O₃ | 17 bis 27 |
| MgO | 0 bis 5 |
| BaO | 0 bis 5 |
| SrO | 0 bis 5 |
| ZnO | 0 bis 5 |
| TiO₂ | 0 bis 5 |
| ZrO₂ | 0 bis 5 |
| Ta₂O₅ | 0 bis 8 |
| P₂O₅ | 0 bis 10 |
| Fe₂O₃ | 0 bis 5 |
| CeO₂ | 0 bis 5 |
| Bi₂O₃ | 0 bis 3 |
| WO₃ | 0 bis 3 |
| MoO₃ | 0 bis 3 |

Sowie übliche Läutermittel z.B. SnO₂, SO₄, Cl, As₂O₃, Sb₂O₃ in Mengen von 0 bis 4 Gew.-%

Insbesondere Alkalihaltige Aluminosilikate können hierbei durch Ionenaustausch chemisch gehärtet und die mechanische Stabilität des Trägermaterials kann so weiter erhöht werden. Insbesondere kann die Bruchwahrscheinlichkeit signifikant gesenkt werden. Auf Grund der hohen Glasübergangstemperatur T_{g} der Gläser von über 600°C kann hierbei der Ionenaustausch bei Temperaturen von über 400°C erfolgen, so dass nur eine geringe Ionenaustauschzeit benötigt wird. Die Erfindung sieht daher vor, dass das Trägermaterial ein chemisch gehärtetes Glas ist.

Dies ist insbesondere bei Trägermaterialien auf der Basis von Dünn- oder Dünnstgläsern besonders vorteilhaft. So können beispielsweise flache oder ultraflache Trägerkomponenten mit einer Dicke im Bereich von 0,1 bis 0,5 mm durch ein Down-Draw oder Overflow Fusion Verfahren erhalten und ohne vorherige weitere Dünnung chemisch gehärtet werden.

Alternativ oder zusätzlich kann die mechanische Festigkeit der Trägerkomponente durch eine chemische und/oder mechanische Kantenbearbeitung wie beispielsweise.

Kontourierung oder Kantenätzen weiter erhöht werden. Eine Weiterbildung der Erfindung sieht daher vor, dass die Kanten der Trägerkomponente chemisch und/oder mechanisch bearbeitet sind. Dies ist insbesondere bei Heizelementen mit Trägerkomponenten aus alkalifreien Gläsern vorteilhaft, da hier keine Erhöhung der mechanischen Festigkeit durch Ionenaustausch erfolgen kann. Der Einsatz von alkalifreien Gläsern, beispielsweise von alkalifreien Aluminoborosilikatgläsern als Trägermaterial ist hierbei auf Grund ihrer hohen chemischen Resistenz sowie der guten Verarbeitbarkeit, insbesondere der Möglichkeit, die entsprechenden Gläser in ultradünne Formen ziehen zu können, besonders vorteilhaft.

Die Heizleiterstrukturen können beispielsweise spiralförmig oder meanderförmig auf der Oberfläche des Trägermaterials aufgebracht sein. Eine weitere Ausführungsform der Erfindung sieht eine vollflächige Aufbringung der Heizleiterstrukturen auf dem Trägermaterial vor.

Bei einem rohrförmigen Trägermaterial können je nach Ausgestaltung des Heizelements bzw. der entsprechenden E-Zigarette die Heizleiterstrukturen auf der inneren oder der äußeren Mantelfläche des Trägermaterials aufgebracht sein.

Gemäß einer Ausführungsform der Erfindung sind die Heizleiterstrukturen in Form einer elektrisch leitenden Beschichtung, bevorzugt als platinhaltige Beschichtung oder ITO-Beschichtung auf die Oberfläche des Trägermaterials aufgebracht.

### Detaillierte Beschreibung der Erfindung

Nachfolgend wird die Erfindung an Hand von Ausführungsbeispielen sowie der Figuren 1 bis 5 näher erläutert. Es zeigen:
Fig. 1 eine graphische Darstellung eines Ausführungsbeispiels eines erfindungsgemäßen Heizelements, bei welchem das Trägermaterial rohrförmig ausgebildet ist und sich die Heizleiterstrukturen auf der äußeren Mantelfläche des Rohrs befinden,
Fig. 2 eine graphische Darstellung eines Ausführungsbeispiels eines erfindungsgemäßen Heizelements, bei welchem das Trägermaterial stabförmig ausgebildet ist
Fig. 3 eine graphische Darstellung eines weiteren Ausführungsbeispiels, bei welchem das Trägermaterial als Flachglas ausgebildet ist und meanderförmige Heizleiterstrukturen aufweist,
Fig. 4 eine graphische Darstellung eines weiteren Ausführungsbeispiels, bei welchem das Trägermaterial als Flachglas ausgebildet ist und vollflächige Heizleiterstrukturen aufweist und
Fig. 5 den schematischen Aufbau einer elektronischen Zigarette.

### Ausführungsbeispiele

Die Tabellen 1 bis 3 zeigen 11 verschiedene Ausführungsbeispiele bzw. Vergleichsbeispiele für das verwendete Trägermaterial. Die einzelnen Ausführungsbeispiele unterscheiden sich hierbei hinsichtlich der Zusammensetzung des Glases. Die in Tabelle 1 aufgeführten Beispiele 1 bis 5 enthalten Alkaliionen und können chemisch gehärtet werden, bei den in Tabelle 2 aufgeführten Beispielen 6 und 7 handelt es sich um Alkalifreie Gläser als Vergleichsbeispiele. Hier kann beispielsweise eine weitere Erhöhung der mechanischen Festigkeit durch eine chemische und/oder mechanische Kantenbearbeitung erfolgen.

**Tabelle 1: Alkalihaltige Ausführungsbeispiele**

| Bestandteil | Beispiel 1 Gew% | Beispiel 2 Gew% | Beispiel 3 Gew.% | Beispiel 4 Mol% | Beispiel 5 Mol% |
|---|---|---|---|---|---|
| SiO₂ | 81 | 79 | 75 | 68,5 | 68,2 |
| B₂O₃ | 12,7 | 10 | 10 | | |
| Al₂O₃ | 2,4 | 4 | 6 | 12 | 11,8 |
| Na₂O | 3,5 | 5 | 7 | 12 | 10,5 |
| K₂O | 0,6 | 1 | 0 | 0,5 | 0 |
| MgO | | | | | 1,2 |
| CaO | 0 | 1 | 1,5 | 5 | 5,2 |
| TiO₂ | | | | 1,5 | 3,1 |
| ZrO₂ | | | | 0,5 | 0 |
| α₂₀₋₃₀₀ [ppm/K] | 3,3*10⁻⁶ | 4*10⁻⁶ | 4, 9*10⁻⁶ | 7,6*10⁻⁶ | 6,8*10⁻⁶ |
| Tg [°C] | 525 | 555 | 565 | 642 | 685 |
| Dichte [g/cm3] | 2,2 | 2,3 | 2,34 | 2,46 | 2,47 |
| Thermische Leitfähigke it @ 90°C [W m-1 K-1] | 1,3 | 1,1 | 1,2 | 1,0 | 1,0 |
| Mittlere spezifische Wärmekapazi tät Cp bei 20-100°C [J/ (K*g)] | 0,82 | | | | |

**Tabelle 2: Alkalifreie Vergleichsbeispiele**

| Bestandteil | Vergleichsb eispiel 6 Gew. % | Vergleichsb eispiel 7 Gew% |
|---|---|---|
| SiO₂ | 60 | 61 |
| B₂O₃ | 4,5 | 0,5 |
| Al₂O₃ | 14 | 16,2 |
| MgO | 2,5 | |
| CaO | 10 | 13 |
| BaO | 9 | 8 |
| ZrO₂ | | 1 |
| α₂₀₋₃₀₀ [ppm/K] | 4,6*10⁻⁶ | 4,7*10⁻⁶ |
| Tg [°C] | 720 | 790 |
| Dichte [g/cm3] | 2,63 | 2,67 |
| Thermische Leitfähigke it @ 90°C [W m-1 K-1] | 1,1 | 1,1 |

**Tabelle 3: Ausführungsbeispiele 8 bis 11**

| Bestandteil | Vergleichsb eispiel 8 Gew% | Beispiel 9 Gew% | Beispiel 10 Gew.% | Beispiel 11 Gew.% |
|---|---|---|---|---|
| SiO₂ | 61 | 60,7 | 64,0 | 64 - 74 |
| B₂O₃ | 10 | | 8,3 | |
| Al₂O₃ | 18 | 16,9 | 4,0 | |
| Na₂O | | 12,2 | 6,5 | 6 - 10 |
| K₂O | | 4,1 | 7,0 | 6 - 10 |
| MgO | 2,8 | 3,9 | | |
| CaO | 4,8 | | | 5 - 9 |
| BaO | 3,3 | | | 0 - 4 |
| ZrO₂ | | 1,5 | | |
| SnO₂ | | 0,4 | | |
| CeO₂ | | 0,3 | | |
| ZnO | | | 5,5 | 2 - 6 |
| TiO₂ | | | 4,0 | 0 - 2 |
| Sb₂O₃ | | | 0,6 | |
| Cl | | | 0,1 | |
| α₂₀₋₃₀₀ [ppm/K] | 3,2 ·10⁻⁶ | | 7,2·10⁻⁶ | 9,4·10⁻⁶ |
| Tg [°C] | 717 | | 557 | 553 |
| Dichte [g/cm3] | 2,43 | | 2,5 | 2,55 |
| Thermische Leitfähigke it @ 90°C [W m-1 K-1] | 1,16 | | | |
| Mittlere spezifische Wärmekapazi tät Cp bei 20-100°C [J/(K*g)] | 0,8 | | | |

Fig. 1 zeigt eine graphische Darstellung eines Ausführungsbeispiels eines erfindungsgemäßen Heizelements 1, bei welchem das Trägermaterial 2 rohrförmig ausgebildet ist. In diesem Ausführungsbeispiel befinden sich die Heizleiterstrukturen 3 auf der äußeren Mantelfläche 4 des Rohrs 2 und sind spiralförmig angeordnet. Das Glasrohr 2 weist einen Durchmesser 5 von weniger als 20 mm auf, die Wandstärke des Rohrs beträgt weniger als 5 mm. Durch den Hohlraum 6 ist das Heizelement 1 beispielsweise zur Verwendung als ein von außen anliegendes, zylindrisches Heizelement für sog. Heat-not-Burn-Zigaretten geeignet.

Der in Fig. 1 dargestellte Aufbau des Heizelements 1 kann auch mit einem Ultradünnglas als Trägermaterial realisiert werden. So kann ein entsprechendes Ultradünnglas, beispielsweise ein Alkalialuminosilikatglas, zunächst als Flachglas bereitgestellt werden. In einem nachfolgenden Herstellungsschritt kann das Glas mit Heizleiterstrukturen 3 versehen und zu einem Rohr aufgerollt werden.

In Fig. 2 wird eine weitere Ausführungsform des Heizelements 1 schematisch dargestellt. Gemäß dieser Ausführungsform ist das Trägermaterial 2a in Form eines Glasstabes mit einem Durchmesser kleiner 20 mm ausgebildet. Die Heizleiterstrukturen 3 sind als spiralförmige Beschichtung auf der Oberfläche des Trägermaterials 2a aufgebracht. Die Enden 7 des Trägermaterials 2a sind in der hier dargestellten Ausführungsform flach ausgebildet. Das Trägermaterial 2a kann jedoch abhängig von der Anforderung an das Design des Heizelementes auch runde oder spitze Enden aufweisen. Auch eine unterschiedliche geometrische Ausgestaltung der beiden Enden des Trägermaterials 2a ist möglich.

Fig. 3 zeigt eine graphische Darstellung eines weiteren Ausführungsbeispiels, bei welchem das Trägermaterial 2c als Flachglas ausgebildet ist und meanderförmige Heizleiterstrukturen 3 aufweist. Das Trägermaterial ist hierbei an einem Ende zu einer Spitze ausgebildet. Dies ermöglicht es beispielsweise das in Fig. 3 gezeigte Heizelemente in ein Tabakstück einzuführen.

Die Heizleiterstrukturen 3 können über die Kontakte 8a und 8b mit einer Energiequelle (nicht dargestellt) verbunden werden. Die in Fig. 3 dargestellte Ausführungsform kann auch mit ultradünnen Flachgläsern als Trägermaterial 2c realisiert werden. Hierbei sind Glasdicken von weniger als 100 µm oder sogar weniger als 50 µm möglich.

Fig. 4 zeigt eine graphische Darstellung eines weiteren Ausführungsbeispiels, bei welchem das Trägermaterial 2d als Flachglas ausgebildet ist und vollflächige Heizleiterstrukturen 3 aufweist. Das Trägermaterial ist hierbei an einem Ende zu einer Spitze ausgebildet. Dies ermöglicht es beispielsweise das in Fig. 4 gezeigte Heizelemente in ein Tabakstück einzuführen.

In Fig. 5 ist eine elektronische Zigarette 9 dargestellt. Die Zigarette 9 umfasst eine Spitze 10 und ein Mundstück 19, an welchem der Benutzer zieht, um das in der Zigarette mittels eines Verdampfers 15 erzeugte Aerosol zu inhalieren. Gemäß einer bevorzugten Ausführungsform der Erfindung ist das Mundstück 19 von der Spitze 10 abnehmbar.

Die Zigarette 9 enthält einen elektrischen Energiespeicher 12, um die elektrische Energie zur Verdampfung der organischen Flüssigkeit im Verdampfer 12 bereitzustellen. Bei der dargestellten Ausführungsform ist der elektrische Energiespeicher 12 in der Spitze 10 der Zigarette 9 untergebracht.

Die elektronische Zigarette 9 enthält weiterhin eine Steuereinheit 13, welche die Heizleistung des Heizelements im Verdampfer 15 regelt. Insbesondere kann die Steuereinheit 13 eingerichtet sein, festzustellen, ob ein Benutzer inhaliert und abhängig davon die Heizleistung des Heizelements 16 zu regeln.

In der Spitze 10 kann weiterhin eine Leuchtdiode 11 angeordnet sein, die ebenfalls von der Steuereinheit 13 angesteuert wird. Registriert die Steuereinheit 13, dass der Benutzer an der Zigarette 9 zieht, kann diese die Leuchtdiode 11 ansteuern, so dass die Leuchtdiode 11 leuchtet. Damit wird ein optischer Effekt entsprechend dem Aufglimmen beim Ziehen an einer herkömmlichen Zigarette erzielt.

Die Verdampfereinheit 15 umfasst einen Flüssigkeitsspeicher 17 und eine darin aufgenommene organischer Trägerflüssigkeit 18. Zur Beheizung des Flüssigkeitsspeichers 17 und damit zur Verdampfung der organischen Trägerflüssigkeit 18 mit darin gelösten Bestandteilen, wie Nikotin, Duftstoffen und/oder Aromastoffen umfasst die Verdampfereinheit 15 das elektrisch beheizbares Heizelement 16. Das Heizelement 16 wird über die Steuereinheit 13 gesteuert vom elektrischen Energiespeicher 12 mit Strom versorgt. Durch Beheizen auf eine Betriebstemperatur größer als 100° C ist die Flüssigkeitsspeicher aufgenommene organische Trägerflüssigkeit 18, insbesondere ein hochsiedender Alkohol, wie Glycerin oder Propylenglykol verdampfbar.

Glas- oder Glaskeramikstabes mit einem Durchmesser kleiner 20 mm ausgebildet. Die Heizleiterstrukturen 3 sind als spiralförmige Beschichtung auf der Oberfläche des Trägermaterials 2a aufgebracht. Die Enden 7 des Trägermaterials 2a sind in der hier dargestellten Ausführungsform flach ausgebildet. Das Trägermaterial 2a kann jedoch abhängig von der Anforderung an das Design des Heizelementes auch runde oder spitze Enden aufweisen. Auch eine unterschiedliche geometrische Ausgestaltung der beiden Enden des Trägermaterials 2a ist möglich.

Fig. 3 zeigt eine graphische Darstellung eines weiteren Ausführungsbeispiels, bei welchem das Trägermaterial 2c als Flachglas ausgebildet ist und meanderförmige Heizleiterstrukturen 3 aufweist. Das Trägermaterial ist hierbei an einem Ende zu einer Spitze ausgebildet. Dies ermöglicht es beispielsweise das in Fig. 3 gezeigte Heizelemente in ein Tabakstück einzuführen.

Die Heizleiterstrukturen 3 können über die Kontakte 8a und 8b mit einer Energiequelle (nicht dargestellt) verbunden werden. Die in Fig. 3 dargestellte Ausführungsform kann auch mit ultradünnen Flachgläsern als Trägermaterial 2c realisiert werden. Hierbei sind Glasdicken von weniger als 100 µm oder sogar weniger als 50 µm möglich.

Fig. 4 zeigt eine graphische Darstellung eines weiteren Ausführungsbeispiels, bei welchem das Trägermaterial 2d als Flachglas ausgebildet ist und vollflächige Heizleiterstrukturen 3 aufweist. Das Trägermaterial ist hierbei an einem Ende zu einer Spitze ausgebildet. Dies ermöglicht es beispielsweise das in Fig. 4 gezeigte Heizelemente in ein Tabakstück einzuführen.

In Fig. 5 ist eine elektronische Zigarette 9 dargestellt. Die Zigarette 9 umfasst eine Spitze 10 und ein Mundstück 19, an welchem der Benutzer zieht, um das in der Zigarette mittels eines Verdampfers 15 erzeugte Aerosol zu inhalieren. Gemäß einer bevorzugten Ausführungsform der Erfindung ist das Mundstück 19 von der Spitze 10 abnehmbar.

Die Zigarette 9 enthält einen elektrischen Energiespeicher 12, um die elektrische Energie zur Verdampfung der organischen Flüssigkeit im Verdampfer 12 bereitzustellen. Bei der dargestellten Ausführungsform ist der elektrische Energiespeicher 12 in der Spitze 10 der Zigarette 9 untergebracht.

Die elektronische Zigarette 9 enthält weiterhin eine Steuereinheit 13, welche die Heizleistung des Heizelements im Verdampfer 15 regelt. Insbesondere kann die Steuereinheit 13 eingerichtet sein, festzustellen, ob ein Benutzer inhaliert und abhängig davon die Heizleistung des Heizelements 16 zu regeln.

In der Spitze 10 kann weiterhin eine Leuchtdiode 11 angeordnet sein, die ebenfalls von der Steuereinheit 13 angesteuert wird. Registriert die Steuereinheit 13, dass der Benutzer an der Zigarette 9 zieht, kann diese die Leuchtdiode 11 ansteuern, so dass die Leuchtdiode 11 leuchtet. Damit wird ein optischer Effekt entsprechend dem Aufglimmen beim Ziehen an einer herkömmlichen Zigarette erzielt.

Die Verdampfereinheit 15 umfasst einen Flüssigkeitsspeicher 17 und eine darin aufgenommene organischer Trägerflüssigkeit 18. Zur Beheizung des Flüssigkeitsspeichers 17 und damit zur Verdampfung der organischen Trägerflüssigkeit 18 mit darin gelösten Bestandteilen, wie Nikotin, Duftstoffen und/oder Aromastoffen umfasst die Verdampfereinheit 15 das elektrisch beheizbares Heizelement 16. Das Heizelement 16 wird über die Steuereinheit 13 gesteuert vom elektrischen Energiespeicher 12 mit Strom versorgt. Durch Beheizen auf eine Betriebstemperatur größer als 100° C ist die Flüssigkeitsspeicher aufgenommene organische Trägerflüssigkeit 18, insbesondere ein hochsiedender Alkohol, wie Glycerin oder Propylenglykol verdampfbar.

## Patentansprüche

1. Heizelement (1, 16), zur Verwendung in einer elektronischen Zigarette (9), umfassend zumindest ein Trägermaterial (2, 2a, 2c, 2d) aus chemisch gehärtetem Glas und metallische Heizleiterstrukturen (3), wobei die Heizleiterstrukturen (3) auf dem Trägermaterial (2, 2a, 2c, 2d) aufgebracht sind und das Trägermaterial (2,2a,2c,2d) eine thermische Leitfähigkeit < 2 W/K*m, eine Wärmekapazität < 1000 J/K*kg und eine Rauheit Rₐ < 500 nm aufweist.

2. Heizelement (1, 16) gemäß dem vorstehenden Anspruch, wobei die thermische Leitfähigkeit des Trägermaterials (2,2a,2c,2d) 1,8 W/K*m, bevorzugt < 1,5 W/K*m ist.

3. Heizelement (1, 16) gemäß einem der vorstehenden Ansprüche, wobei das Trägermaterial (2,2a) rohr- oder stabförmig ausgebildet ist und bevorzugt einen Durchmesser (5) < 20 mm und/oder einer Wandstärke < 5 mm aufweist.

4. Heizelement (1, 16) gemäß dem vorherigen Anspruch, wobei das Trägermaterial (2) als ein Glasrohr (2) mit einem drei- oder mehreckigem Querschnitt ausgebildet ist.

5. Heizelement (1, 16) gemäß einem der Ansprüche 1 bis 2, wobei das Trägermaterial (2) rohrförmig mit einem runden oder elipsoiden Querschnitt oder als hohles Glasprofil ausgebildet ist.

6. Heizelement (1, 16) gemäß einem der vorstehenden Ansprüche, wobei das Trägermaterial (2, 2c, 2d) aus einem Dünnglas, bevorzugt aus einem Dünnglas mit einer Dicke < 2000µm, bevorzugt < 1000µm, besonders bevorzugt <= 500µm gebildet wird.

7. Heizelement (1, 16) gemäß einem der vorstehenden Ansprüche, wobei das Trägermaterial (2c, 2d) aus einem Dünnglas, bevorzugt aus einem Dünnglas mit einer Dicke, < 100 µm, bevorzugt < 50 µm gebildet wird.

8. Heizelement (1, 16) gemäß dem vorstehenden Anspruch, wobei das Dünnglas zu einer Rolle mit einem Durchmesser < 20 mm, bevorzugt < 10 mm aufgerollt oder aufrollbar ist.

9. Heizelement (1, 16) gemäß einem der vorstehenden Ansprüche, wobei das Trägermaterial (2,2a,2c,2d) ein Silikatglas, ein Borosilikatglas, ein Aluminiumsilikatglas oder ein Aluminiumborosilikatglas ist.

10. Heizelement (1, 16) gemäß einem der vorstehenden Ansprüche 1 bis 9, wobei das Trägermaterial (2,2a,2c,2d) ein Glas mit den folgenden Bestandteilen (in Gew.-%)ist:
| | |
|---|---|
| SiO₂ | 70 bis 85 |
| B₂O₃ | 0 bis 15 |
| Al₂O₃ | 1 bis 10 |
| Na₂O | 1 bis 10 |
| K₂O | 0 bis 5 |
| CaO | 0 bis 5, bevorzugt ≥ 0, 1. |

11. Heizelement (1, 16) gemäß dem vorstehenden Anspruch, wobei das Produkt von Wärmeleitfähigkeit und Wärmekapazität $FOM = Wärmeleitfähigkeit * spezifische Wärmekapazität$ kleiner als 1800 J²/K²*m*s*kg oder sogar kleiner als 1500 J²/K²*m*s*kg, bevorzugt kleiner als 1200 J²/K²*m*s*kg im Temperaturintervall 20-100°C ist.

12. Heizelement (1, 16) gemäß einem der vorstehenden Ansprüche, wobei die Kanten des Dünnglases chemisch und/oder mechanisch bearbeitet sind.

13. Heizelement (1, 16) gemäß einem der vorstehenden Ansprüche, wobei das Trägermaterial (2,2a,2c,2d) eine Rauheit kleiner 250 nm, bevorzug < 20 nm aufweist.

14. Heizelement (1, 16) gemäß einem der vorstehenden Ansprüche, wobei die Heizleiterstrukturen (3) als elektrisch leitende Beschichtung, bevorzugt als eine platinhaltige Beschichtung oder eine ITO-basierte Beschichtung ausgebildet ist.

15. Heizelement (1, 16) gemäß einem der vorstehenden Ansprüche, wobei die Heizleiterstrukturen (3) spiral- oder meanderförmig auf der Oberfläche des Trägermaterials (2, 2a, 2c) angeordnet sind.

16. Heizelement (1, 16) gemäß einem der vorstehenden Ansprüche 1 bis 15, wobei die Heizleiterstrukturen (3) vollflächig auf der Oberfläche des Trägermaterials (2d) angeordnet sind.

17. Heizelement (1, 16) gemäß einem der vorstehenden Ansprüche, wobei die Heizleiterstrukturen (3) auf der äußeren Mantelfläche (4) des Trägermaterials (2) angeordnet sind.

18. Heizelement (1, 16) gemäß einem der vorstehenden Ansprüche 1, 2, 6 bis 7 oder 9 bis 17, wobei das Trägermaterial (2) rohrförmig ausgebildet ist und die Heizleiterstrukturen (3) auf der inneren Mantelfläche des Trägermaterials (2) angeordnet sind.

19. Heizelement (1, 16) gemäß einem der vorherigen Ansprüche 1, 2, 6 bis 7 Oder 9 bis 15, wobei das Trägermaterial (2c, 2d) als Flachglas ausgebildet ist.

20. Verwendung eines Heizelementes (1, 16) gemäß einem der vorherigen Ansprüche in einer elektronischen Zigarette. (9)

## Claims

1. A heating element (1, 16) for use in an electronic cigarette (9), comprising at least one carrier material (2, 2a, 2c, 2d) made of chemically toughened glass and metallic heating conductor structures (3), wherein the heating conductor structures (3) are applied on the carrier material (2, 2a, 2c, 2d) and the carrier material (2, 2a, 2c, 2d) has a thermal conductivity of < 2 W/K*m, a thermal capacity of < 1000 J/K*kg. and a roughness Rₐ of < 500 nm.

2. The heating element (1, 16) according to the preceding claim, wherein the carrier material has a thermal conductivity of < 1.8 W/K*m, preferably < 1.5 W/K*m.

3. The heating element (1, 16) according to any one of the preceding claims, wherein the carrier material (2, 2a) is tubular or rod-shaped and preferably has a diameter (5) of < 20 mm and/or a wall thickness of < 5 mm.

4. The heating element (1, 16) according to the preceding claim, wherein the carrier material (2) is in the form of a glass tube (2) with a triangular or polygonal cross-sectional shape.

5. The heating element (1, 16) according to any one of claims 1 to 2, wherein the carrier material (2) has a tubular shape with a round or ellipsoidal cross-sectional shape, or is in the form of a hollow glass profile.

6. The heating element (1, 16) according to any one of the preceding claims, wherein the carrier material (2, 2c, 2d) is made from a thin glass, preferably from a thin glass having a thickness of < 2000 µm, preferably < 1000 µm, most preferably ≤ 500 µm.

7. The heating element (1, 16) according to any one of the preceding claims, wherein the carrier material (2c, 2d) is made from a thin glass, preferably from a thin glass having a thickness of < 100 µm, preferably < 50 µm.

8. The heating element (1, 16) according to the preceding claim, wherein the thin glass is rolled or can be rolled to form a roll having a diameter of < 20 mm, preferably < 10 mm.

9. The heating element (1, 16) according to any one of the preceding claims, wherein the carrier material (2, 2a, 2c, 2d) is any of a silicate glass, a borosilicate glass, an aluminum silicate glass, or an aluminum borosilicate glass.

10. The heating element (1, 16) according to any one of claims 1 to 9, wherein the carrier material (2, 2a, 2c, 2d) is a glass including the following constituents (in wt%):
| | |
|---|---|
| SiO₂ | 70 to 85 |
| B₂O₃ | 0 to 15 |
| Al₂O₃ | 1 to 10 |
| Na₂O | 1 to 10 |
| K₂O | 0 to 5 |
| CaO | 0 to 5, preferably ≥ 0.1. |

11. The heating element (1, 16) according to the preceding claim, wherein the product of thermal conductivity and heat capacity, $FOM = thermal conductivity * specific heat capacity ,$ is less than 1800 J²/K²*m*s*kg or even less than 1500 J²/K²*m*s*kg, preferably less than 1200 J²/K²*M*s*kg, in a temperature interval from 20 °C to 100 °C.

12. The heating element (1, 16) according to any one of the preceding claims, wherein the edges of the thin glass have been processed chemically and/or mechanically.

13. The heating element (1, 16) according to any one of the preceding claims, wherein the carrier material (2, 2a, 2c, 2d) has a roughness of less than 250 nm, preferably < 20 nm.

14. The heating element (1, 16) according to any one of the preceding claims, wherein the heating conductor structures (3) are in the form of an electrically conductive coating, preferably a platinum-containing coating or an ITO-based coating.

15. The heating element (1, 16) according to any one of the preceding claims, wherein the heating conductor structures (3) are arranged on the surface of the carrier material (2, 2a, 2c) in a helical or meandering pattern.

16. The heating element (1, 16) according to any one of the preceding claims 1 to 15, wherein the heating conductor structures (3) are disposed on the entire surface of the carrier material (2d).

17. The heating element (1, 16) according to any one of the preceding claims, wherein the heating conductor structures (3) are disposed on the outer lateral surface (4) of the carrier material (2).

18. The heating element (1, 16) according to any one of the preceding claims 1, 2, 6 to 7, or 9 to 17, wherein the carrier material (2) has a tubular shape and the heating conductor structures (3) are disposed on the inner lateral surface of the carrier material (2).

19. The heating element (1, 16) according to any one of the preceding claims 1, 2, 6 to 7, or 9 to 15, wherein the carrier material (2c, 2d) is in the form of sheet glass.

20. Use of a heating element (1, 16) according to any one of the preceding claims in an electronic cigarette (9).

## Revendications

1. Résistance chauffante (1, 16) destinée à une utilisation dans une cigarette électronique (9), comprenant au moins un matériau support (2, 2a, 2c, 2d), constitué de verre trempé chimique, et des structures conductrices chauffantes (3) métalliques,
dans laquelle les structures conductrices chauffantes (3) sont appliquées sur le matériau support (2, 2a, 2c, 2d), et le matériau support (2, 2a, 2c, 2d) présente une conductivité thermique < 2 W/K*m, une capacité thermique < 1 000 J/K*kg et une rugosité Rₐ < 500 nm.

2. Résistance chauffante (1, 16) selon la revendication précédente, dans laquelle 1a conductivité thermique du matériau support (2, 2a, 2c, 2d) est < 1,8 W/K*m, de préférence < 1,5 W/K*m.

3. Résistance chauffante (1, 16) selon l'une des revendications précédentes, dans laquelle le matériau support (2, 2a) est réalisé sous forme de tube ou de tige et a de préférence un diamètre (5) < 20 mm et/ou une épaisseur de paroi < 5 mm.

4. Résistance chauffante (1, 16) selon la revendication précédente, dans laquelle le matériau support (2) est réalisé sous forme de tube de verre (2) avec une section transversale triangulaire ou polygonale.

5. Résistance chauffante (1, 16) selon l'une des revendications 1 à 2, dans laquelle le matériau support (2) est réalisé sous forme de tube, avec une section transversale ellipsoïde, ou sous forme de profilé de verre creux.

6. Résistance chauffante (1, 16) selon l'une des revendications précédentes, dans laquelle le matériau support (2, 2c, 2d) est réalisé à partir d'un verre mince, de préférence à partir d'un verre mince ayant une épaisseur < 2 000 µm, de préférence < 1 000 µm, et de façon particulièrement avantageuse <= 500 µm.

7. Résistance chauffante (1, 16) selon l'une des revendications précédentes, dans laquelle le matériau support (2c, 2d) est réalisé à partir d'un verre mince, de préférence à partir d'un verre mince ayant une épaisseur < 100 µm, de préférence < 50 µm.

8. Résistance chauffante (1, 16) selon la revendication précédente, dans laquelle le verre mince est enroulé ou peut être enroulé pour former un rouleau ayant un diamètre < 20 mm, de préférence < 10 mm.

9. Résistance chauffante (1, 16) selon l'une des revendications précédentes, dans laquelle le matériau support (2, 2a, 2c, 2d) est un verre silicate, un verre borosilicaté, un verre de silicate d'aluminium ou un verre de borosilicaté d'aluminium.

10. Résistance chauffante (1, 16) selon l'une des revendications précédentes 1 à 9, dans laquelle le matériau support (2, 2a, 2c, 2d) est un verre avec les constituants suivants (en % en poids) :
| | |
|---|---|
| SiO₂ | 70 à 85 |
| B₂O₃ | 0 à 15 |
| Al₂O₃ | 1 à 10 |
| Na₂O | 1 à 10 |
| K₂O | 0 à 5 |
| CaO | 0 à 5, de préférence ≥0,1. |

11. Résistance chauffante (1, 16) selon 1a revendication précédente, dans laquelle le produit de la conductivité thermique et de la capacité thermique $FOM = conductivité thermique ∗ capacité thermique massique$ est inférieur à 1 800 J²/K²*m*s*kg, voire inférieur à 1 500 J²/K²*m* s*kg, et de préférence inférieur à 1 200 J²/K²*m*s*kg, dans l'intervalle de températures allant de 20 à 100 °C.

12. Résistance chauffante (1, 16) selon l'une des revendications précédentes, dans laquelle les arêtes du verre mince ont subi un traitement chimique et/ou mécanique.

13. Résistance chauffante (1, 16) selon l'une des revendications précédentes, dans laquelle le matériau support (2, 2a, 2c, 2d) présente une rugosité qui est inférieure à 250 nm, de préférence < 20 nm.

14. Résistance chauffante (1, 16) selon l'une des revendications précédentes, dans laquelle les structures conductrices chauffantes (3) sont réalisées de préférence sous la forme d'un revêtement conducteur électrique contenant du platine ou d'un revêtement à base d'ITO.

15. Résistance chauffante (1, 16) selon l'une des revendications précédentes, dans laquelle les structures conductrices chauffantes (3) sont disposées en forme de spirales ou de méandres sur la surface du matériau support (2, 2a, 2c).

16. Résistance chauffante (1, 16) selon l'une des revendications précédentes 1 à 15, dans laquelle les structures conductrices chauffantes (3) sont disposées sur toute la surface du matériau support (2d).

17. Résistance chauffante (1, 16) selon l'une des revendications précédentes, dans laquelle les structures conductrices chauffantes (3) sont disposées sur toute la surface enveloppe extérieure (4) du matériau support (2).

18. Résistance chauffante (1, 16) selon l'une des revendications précédentes 1, 2, 6 à 7 ou 9 à 17, dans laquelle le matériau support (2) est réalisé sous forme de tube et les structures conductrices chauffantes (3) sont disposées sur la surface enveloppe intérieure du matériau support (2).

19. Résistance chauffante (1, 16) selon l'une des revendications précédentes 1, 2, 6 à 7 ou 9 à 15, dans laquelle le matériau support (2c, 2d) est réalisé sous forme de verre plat.

20. Utilisation d'une résistance chauffante (1, 16) selon l'une des revendications précédentes, dans une cigarette électronique (9).
